# EUROPÄISCHE PATENTSCHRIFT

(11) **EP 0 033 134 B1**
(45) Veröffentlichungstag und Bekanntmachung des Hinweises auf die Patenterteilung: **19.07.1989**
(21) Anmeldenummer: 81100442.3
(22) Anmeldetag: 22.01.1981
(51) Int. Cl.: D06M 13/46

(54) **Mittel zum Nachbehandeln gewaschener Wäsche in einem Wäschetrockner**
Means for the after-treatment of washed linen in a clothes dryer
Agent pour le post-traitement dans un séchoir à linge du linge lavé

(30) Priorität: 30.01.1980 DE 3003249
(43) Veröffentlichungstag der Anmeldung: 05.08.1981
(73) Patentinhaber: Henkel Kommanditgesellschaft auf Aktien, 40191 Düsseldorf (DE)
(72) Erfinder: Carduck, Franz-Josef, Dr., D-5657 Haan/Rhld. (DE); Jäger, Hans-Ulrich, Dr., D-4010 Hilden (DE); Puchta, Rolf, Dr., D-5657 Haan/Rhld. (DE)

(56) Entgegenhaltungen:
- EP-A- 0 011 502
- DE-A- 1 965 470
- DE-A- 2 259 111
- DE-A- 2 700 560
- DE-A- 2 736 787
- US-A- 3 743 534
- US-A- 4 073 996
- US-A- 4 110 498
- US-A- 4 118 525

## Beschreibung

Durch die in der letzten Zeit ständig zunehmende Verwendung automatischer Wäschetrockner in gewerblichen Wäschereien und privaten Haushalten ergibt sich die Möglichkeit, eine Wäschenachbehandlung gleichzeitig mit dem Trocknen im Wäschetrockner vorzunehmen. Es sind deshalb eine Reihe von Vorschlägen gemacht worden, wie verschiedenartige Wirkstoffe, vor allem solche zum Weich- und Antistatischmachen sowie zur Parfümierung von Wäsche auf die Wäsche appliziert werden können.

In den 60er Jahren wurde in den USA ein Verfahren zur Wäschenachbehandlung beschrieben, bei dem man mit üblichen Wirkstoffen imprägnierte flexible Substrate, zum Beispiel mit quartären Ammoniumverbindungen beladene, saugfähige Papierbahnen, wie sie als Papierhandtücher üblich waren, zusammen mit der noch feuchten Wäsche in die Trommel eines automatischen Wäschetrockners gibt und dann den Trocknungsvorgang ablaufen läßt ; hierbei werden die Wirkstoffe auf die Wäsche übertragen. Nach der Lehre der DE-A-19 65 470 führt nicht jedes, mit textilweichmachenden Wirkstoffen beladene flexible Trägermaterial zu guten Resultaten ; geeignete Substrate müssen vielmehr eine bestimmte, in einem zahlenmäßig begrenzten Bereich liegende Adsorptionskapazität aufweisen. Substrate, deren Adsorptionsfähigkeit unterhalb dieses Bereichs liegt, setzen nach der Lehre dieser DE-A die üblichen Wirkstoffe zu schnell frei, so daß die Wirkstoffe ungleichmäßig auf die Wäsche übertragen werden und die behandelte Wasche fleckig wird. Andererseits soll bei einer Adsorptionsfähigkeit, die oberhalb des geforderten Bereichs liegt, zu wenig Wirkstoff von dem Substrat an die Wäsche abgegeben werden. Als geeignete Substrate werden in dieser Patentanmeldung bestimmte saugfähige Papiere, Schwämme und gewobene Tücher oder Vliese bezeichnet. Es sind auch spezielle Weichmacher und Weichmacher-Kombinationen bekannt, die mit flexiblen Substraten, an die hinsichtlich ihrer Adsorptionskapazität keine ebenso begrenzten Anforderungen wie in der DE-A-19 65 470 gestellt werden, kombinierbar sind. Zum Beispiel wird in der DE-A-27 00 512 ein Gemisch aus einem üblichen kationischen Gewebeweichmacher und einem Fettsäureester eines mehrwertigen Alkohols in einem bestimmten Mischungsverhältnis beschrieben. Aus der DE-A-27 00 560 ist ein Mittel bekannt, das einen Fettalkylpolyglycerinester als Textilweichmacher enthält. Weitere Literaturstellen über Wäschenachbehandlungsmittel, die im wesentlichen aus Substraten mit einer praktisch unbegrenzten Adsorptionskapazität und speziellen Weichmachern bestehen, sind die DE-A-25 46 505, 26 25 774, 25 16 104, 26 36 787, 25 56 248, 25 37 402 und die US-A-4,073,996, 4,049,858, 4,096,071, 4,142,978, 4,110,498.

Diesem Stand der Technik mußte der Fachmann entnehmen, daß die Verwendung von üblichen Textilweichmachern, beispielsweise die ausgezeichnet weich- und antistatischmachenden und leicht zugänglichen kationischen quartären Ammoniumverbindungen auf Substraten, die eine geringere als die nach der Lehre der DE-A-19 65 470 geforderte Mindest-Adsorptionskapazität aufweisen, nicht möglich ist, beziehungsweise daß damit eine umgleichmäßige Weichmacherübertragung und deshalb Fleckenbildung auf den behandelten Textilien erreicht wird.

Es wurde nun gefunden, daß es trotz dieser in der Fachwelt verbreiteten Ansicht möglich ist, die weichmachenden quartären Ammoniumverbindungen auf bestimmten Substraten mit einer sehr niedrigen, nach der Lehre des Standes der Technik nicht ausreichenden, Adsorptionskapazität in der bekannten Art als ein im Wäschetrockner einzusetzendes Textilweichmachungsmittel ohne Nachteile zu verwenden. Bei dem erfindungsgemäßen neuen Mittel handelt es sich um ein Mittel zum Nachbehandeln gewaschener Wäsche in einem Wäschetrockner, bestehend aus einem mit Wirkstoffen zur Wäschebehandlung beladenen flexiblen, textilen Flächengebilde, das eine gewebe-, vlies- oder schaumstoffartige Struktur aus Polyester, Polyamid, Polyolefin, Polyacrylnitril, Polyurethan oder Viskose und deren Mischungen untereinander, aufweist und mit einem Überzug aus einem weich- und antistatisch machenden Wirkstoff oder Wirkstoffgemisch aus quartären, von Ammoniak oder Imidazolin abgeleiteten Ammoniumverbindungen, die bis zu 80 Gew.-% durch Kondensationsprodukte aus einem Fettsäuretriglycerid und Hydroxyalkylpolyamin ersetzt sein können, versehen ist, dadurch gekennzeichnet, daß das flexible, textile Flächengebilde eine Adsorptionskapazität von 1,0 bis 4,5 hat. Die Werte für die Adsorptionskapazität werden nach einem modifizierten Test (U. S. Federal Specifications UU-T-595 b) mit Änderungen, wie sie in der DE-A-19 65 470, neue Seite 14, beschrieben und im Beispielteil der vorliegenden Anmeldung näher erläutert wird, bestimmt.

Als Wirkstoffe, mit denen das Substrat überzogen beziehungsweise imprägniert ist, kommen die als Textilweichmacher und Textilantistatika bekannten Verbindungen vom Typ der quartären, von Ammoniak oder Imidazolin abgeleiteten Ammoniumverbindungen, die bis zu 80 Gew.-% durch Kondensationsprodukte aus einem Fettsäuretriglycerid und Hydroxyalkylpolyamin ersetzt sein können, in Frage. Als Hilfsmittel kommen vor allem nichtionische Dispergatoren in Betracht. Zusätzlich können auch Antimikrobika, Soil-release-Substanzen, Bügelhilfen und Imprägniermittel vorhanden sein.

Die vliesartig strukturierten Flächengebilde werden in an sich bekannter Weise durch Luft-, Wasserabscheidung oder mechanisch hergestellt, indem man auf eine gewünschte Länge zurechtgeschnittene thermoplastische oder nichtthermoplastische Fasern für die Vliesbildung vorzugsweise wirr ablegt und diese durch ein Bindemittel oder durch Temperatureinwirkung (im Fall der Verwendung thermoplastischer Fasern) miteinander verklebt. Man unterscheidet so bindemittelgebundene und schmelzfasergebundene Vliese. Die Art der Herstellung sowie Typ, Menge und Lage der Fasern und deren Verbindung miteinander bestimmen die Eigenschaften der geeigneten Vliese ; diese sind aber für ihre Eignung als flexible Substrate in den erfindungsgemäßen Mitteln nicht kritisch, soweit sie eine Adsorptionskapazität von 1,0 bis 4,5 aufweisen. Geeignete Vliese weisen eine Größe von 0,01 bis 0,2 m² und ein Flächengewicht zwischen etwa 10 und 100 g pro m² auf. Ein für die erfindungsgemäßen Mittel ausgezeichnet geeignetes handelsübliches Vlies besteht zum Beispiel aus Polyesterfasern. Es hat ein Flächengewicht von circa 25 bis 50 g pro m² und eine Adsorptionskapazität von 2 bis 4.

Ein anderes Beispiel für ein geeignetes Vlies ist ein aus Viskose-Fasern hergestelltes Vlies. Es hat ein Flächengewicht von circa 55 g pro m² und eine Adsorptionskapazität von circa 3,5. Geeignete Vliesstoffe aus einem Fasergemisch sind beispielsweise aus 40 % Polyester und 60 % Viskose hergestellt; sie weisen ein Flächengewicht von circa 25 bis circa 35 g pro m² und eine Adsorptionskapazität von circa 3,5 auf. Ein ebenfalls geeigneter Vliesstoff besteht aus Polypropylen-Fasem. Er hat ein Flächengewicht von circa 50 g pro m² und eine Adsorptionskapazität von circa 2,0. Ein anderes Vlies aus Polypropylen-Fasern hat ein Flächengewicht von circa 35 g pro m² und eine Adsorptionskapazität von 2,8. Ähnliche Ergebnisse wie mit Mitteln auf Basis von Vliesen erhält man auch mit einem Polyacrylnitrilfaser-Gewebe, das eine Adsorptionskapazität von 1,7 aufweist. Andere geeignete Substrate sind Polyurethan-Schaumstoffe mit einer Adsorptionskapazität von 3,7 bis 4,2. Auch Schaumstoff-Flächengebilde aus Polyethylen und Polypropylen sind geeignete Substrate.

Es folgt nun eine Aufzählung von Substraten, die nach der Lehre der vorliegenden Erfindung besonders geeignet sind : Ein Vliesstoff, dessen Fasern mit einem Bindemittel und/oder durch Schmelzfasern gebunden sind ; ein Vliesstoff aus bindemittel- und/oder schmelzfasergebundenen thermoplastischen Fasern aus der Gruppe der Polyolefin-, Polyester-, Polyamid- und Polyacrylnitril-Fasern ; ein Vliesstoff aus bindemittelgebundenen thermoplastischen Fasern ; ein Vliesstoff aus bindemittelgebundenen Polyester-Fasern ; ein Vliesstoff aus bindemittel- und/oder schmelzfasergebundenen Viskosefasern und/oder thermoplastischen Fasern ; ein Vliesstoff aus bindemittelgebundenen thermoplastischen Fasern und Viskosefasem ; ein Vliesstoff aus bindemittelgebundenen Viskosefasern.

Als quartäre Ammoniumverbindungen eignen sich vor allem solche mit zwei langkettigen, vorzugsweise gesättigten aliphatischen Resten mit je 14 bis 26, insbesondere im wesentlichen 16 bis 20 Kohlenstoffatomen und wenigstens einem quartären Stickstoffatom im Molekül. Die langkettigen aliphatischen Reste können geradkettig oder verzweigt sein und dementsprechend von Fettsäuren, beziehungsweise von Fettaminen, Guerbetaminen oder aus den durch Reduktion von Nitroparaffin erhältlichen Alkylaminen abstammen. Bei diesen quartären Ammoniumverbindungen handelt es sich insbesondere um Derivate des Ammoniaks, das heißt um die durch Alkylierung von langkettigen sekundären Aminen erhältlichen quartären Salze, wie zum Beispiel die Verbindungen Distearyldimethylammoniumchlorid beziehungsweise Ditalgalkyldimethylammoniumchlorid oder -methosulfat. Andere geeignete quartäre Ammoniumverbindungen sind die durch Umsetzung von 1 Mol eines Aminoalkylethylendiamins oder Hydroxyalkylethylendiamins mit 2 Mol einer langkettigen C12-C26-Fettsäure oder deren Ester erhältlichen lmidazolinverbindungen, die anschließend durch Alkylierung in die quartären Imidazoliniumverbindungen übergeführt werden. In allen diesen quartären Ammoniumverbindungen besteht das Anion im allgemeinen aus dem Säurerest, der aus dem bei der Quaternierung verwendeten Alkylierungsmittel entstanden ist. Beispielsweise kommt als Anion daher Chlorid, Bromid, Methylsulfat, Ethylsulfat, Methan-, Ethan- oder Toluolsulfonat in Betracht. Wegen ihrer vorzüglichen Eigenschaften besonders geeignete Textilweichmacher sind Ditalgalkyldimethylammonium-Salze, insbesondere das Methosulfat oder das Chlorid. Die quartären Ammoniumverbindungen sind gleichzeitig gute Antistatika. Bis zu 80 Gew.-% der quartären Ammoniumverbindungen können durch die ebenfalls als Textilweichmacher bekannten Kondensationsprodukte aus 1/3 bis 1 Mol Fettsäuretriglycerid mit einem Mol eines Hydroxyalkylpolyamins, beispielsweise Hydroxyethylethylendiamin, Hydroxyethyldiethylentriamin ersetzt werden. Besonders geeignet ist das durch Umsetzung von 1 Mol eines Fettsäuretriglycerids, insbesondere gehärtetem Talg, mit 1 Mol Hydroxyethylethylendiamin bei 90 bis 150°C erhältliche Produkt. Vorzugsweise wird als Textilweichmacher eine quartäre Ammoniumverbindung des Ammoniaktyps mit zwei im wesentlichen C₁₆-C₂₀-Alkyl- oder Alkenylgruppen und zwei Methylgruppen im Molekül und mit dem Chlorid-, Bromid- oder Methylsulfat-Anion, insbesondere Ditalgalkyldimethylammoniumchlorid, allein oder in Kombination mit dem Fettsäurekondensationsprodukt aus 1 Mol gehärtetem Talg und 1 Mol Hydroxyethylethylendiamin im Verhältnis 4:1 bis 1:4 eingesetzt. Diese Kombinationen führen bei den behandelten Textilien zu einer gleichmäßigen markanten Griffverbesserung ohne Fleckenbildung.

Als nichtionische Dispergatoren eignen sich in erster Linie Anlagerungsprodukte von 4 bis 40, vorzugsweise von 4 bis 20 Mol Ethylenoxid an 1 Mol eines aliphatischen Cₗₒ-C₂₀-Alkoliols beziehungsweise eines Alkylphenols, in welchen der Alkylrest 8 bis 18 Kohlenstoffatome aufweist, sowie Fettsäuren und Alkylamine mit 10 bis 20 Kohlenstoffatomen. Besonders bevorzugt sind die Ethoxylierungsprodukte der Fettalkohole, insbesondere der Kolos- und Talgfettalkohole und des Oleylalkohols sowie die Ethoxylierungsprodukte der Oxoalkohole und sekundären Alkohole der entsprechenden Kettenlängen. Weitere geeignete nichtionische Tenside sind die wasserlöslichen 20 bis 250 Ethylenglykolethergruppen und 10 bis 100 Propylenglykolethergruppen enthaltenden Anlagerungsprodukte von Ethylenoxid an Polypropylenglykol beziehungsweise an Alkylendiaminpolypropylenglykol beziehungsweise an Alkylpolypropylenglykole mit 1 bis 10 C-Atomen, in denen die Polypropylenglykolkette als hydrophober Rest fungiert. Alle diese Verbindungen bewirken in Mengenanteilen von etwa 5 bis etwa 60 Gew.-% der Beschichtung eine gleichmäßige Verteilung der Wirk- und Duftstoffe bei der Herstellung und Anwendung der erfindungsgemäßen Mittel.

Als antimikrobielle Wirkstoffe, das heißt bakterizid oder bakteriostatisch beziehungsweise fungizid oder fungistatisch wirkende Verbindungen können ebenfalls quartäre Ammoniumverbindungen, insbesondere solche, die neben einem langkettigen aliphatischen und zwei kurzkettigen aliphatischen Kohlenwasserstoffresten einen aromatischen, über ein aliphatisches Kohlenwasserstoffatom mit dem Stickstoffatom verknüpften oder einen aliphatischen, Doppelbindungen aufweisenden organischen Rest im Molekül enthalten, vorhanden sein. Typische Vertreter für derartige antimikrobielle Wirkstoffe sind die Verbindungen Dimethylbenzylhexyl-allyldodecylammoniumchlorid. Brauchbare antimikrobielle Wirkstoffe sind auch die Bromnitroalkohole wie zum Beispiel die Verbindungen 2-Brom-2-nitropropan-1,3-diol, 1-Brom-l-nitro-3,3-trichlor-2-propanol, 2-Brom-2-nitrobutano).

Als antimikrobielle Wirkstoffe eignen sich auch halogenierte und/oder trifluormethylsubstituierte phenolische Verbindungen, insbesondere die halogenierten Salicylanilide, zum Beispiel die Verbindungen Dibrom- und Tribomsalicylanilid sowie Derivate des Phenoxyphenols wie zum Beispiel die Verbindung 2-Hydroxy-2', 4, 4'-trichlordiphenylether.

Als Wirkstoffe zur Soil-release-Ausrüstung für Textilien eignen sich Verbindungen, die das Schmutzablösevermögen während der Wäsche verbessern. Dazu gehören Verbindungen vom Typ der Polyacrylpolyvinylalkohole, der modifizierten Fluorkohlenwasserstoffe und hydrophile Polymere. Polyvinylacetate, Paraffine, aber auch Borax eignen sich als Zusätze, die das Bügeln der Wäsche erleichtern. Die Herstellung der erfindungsgemäßen Mittel erfolgt, indem man ein Stück des Substrats mit dem textilweichmachenden Wirkstoff, dem gegebenenfalls Hilfs- und Duftstoffe zugesetzt wurden, in einer solchen menge imprägniert, daß das Substrat die für die Behandlung eines Wäschepostens im automatischen Wäschetrockner ausreichende Wirkstoff-Imprägnierung aufweist. Dies sind bei einem Haushaltswäschetrockner mit 4 bis 5 kg (Trockengewicht) Fassungsvermögen circa 0,5 bis circa 10 g, wobei im allgemeinen eine Menge von 1 bis 5 g, die bei erstmaligem Gebrauch eines solchen Mittels auf dem Substrat vorhanden sind, ausreicht. Eine derartige Menge Wirkstoff wird von dem für die erfindungsgemäßen Mittel geeigneten Substrat mit einer Größe von etwa 0,01 bis 0,2 m² aufgenommen ; eine für den praktischen Gebrauch vorteilhafte Größe liegt zwischen 0,02 und 0,07 m². Für die Anwendung in gewerblichen Betrieben nimmt man größere Stücke entsprechend dem größeren Fassungsvermögen der dort verwendeten Geräte. Hiervon kann der Verwender jeweils eine oder, wenn eine stärkere Wirkung verlangt wird, auch zwei oder mehrere Stücke zusammen mit der Wäsche in den Wäschetrockner geben. Statt eines Stückes des Substrats dieser Größe imprägniert man zur Herstellung der erfindungsgemäßen Mittel zweckmäßigerweise ein großes Stück oder eine zusammenhängende Bahn des Substrats und zerteilt dieses dann später in Stücke der gewünschten Größe. Die Imprägnierung des Substrats kann man auf verschiedene Weise vornehmen. Geeignete Methoden sind beispielsweise beidseitiges Bedrucken, Aufwalzen, Aufrakeln, Besprühen oder vorzugsweise Tauchen des Substrats in eine Lösung, Dispersion oder vorzugsweise in eine Schmelze der Wirk-, Duft- und gegebenenfalls Hilfsstoffe und anschließendes Trocknen und/oder Abkühlen, beispielsweise mittels Luft oder indirekt durch Kontaktsysteme. Zur Vermeidung von Verlusten an flüchtigen Stoffen, zum Beispiel Duftstoffen, ist darauf zu achten, daß man die Temperatur einer Schmelze nicht unnötig lange unnötig hoch einstellt. Eine Temperatur bis höchstens 90 °C reicht gewöhnlich aus, wobei im allgemeinen eine Temperatur von nicht mehr als circa 60 °C sich beim Aufschmelzen handelsüblicher quartärer Ammoniumverbindungen als günstig herausgestellt hat. Die Auftragsmenge kann man entweder durch dosierte Beschichtung oder durch Tränken des Substrats und anschließendes Abquetschen des Überschusses durch einen Walzenspalt vornehmen.

Geeignete Lösungsmittel für Lösungen und Dispersionen der üblichen Wirkstoffe sind zum Beispiel die niederen aliphatischen Alkohole Methylalkohol, Ethylalkohol oder Isopropylalkohol, die gegebenenfalls mit Wasser vermischt sind. Die Lösungen können ebenso wie die Dispersionen und Schmelzen Hilfsstoffe, insbesondere Dispergiermittel enthalten.

Die Form der Stücke ist beliebig, man kann kreisförmige, ovale, eckige, geometrische oder nicht geometrische Formen verwenden. Im allgemeinen werden viereckige Formen und eine Bahnrolle, die beispielsweise eine Perforation zwischen den für eine Wäschetrockner-Füllung benötigten Stücken aufweist, bevorzugt.

Behandelt man feuchte Wäsche im Wäschetrockner mit einem erfindungsgemäßen Mittel, indem man das Mittel während des Trocknungsvorgangs auf die Wäsche einwirken läßt, so weist die Wäsche nach der Behandlung einen angenehmen weichen Griff und die gewünschte Duftnote auf ; die Wäsche weist zudem keinerlei von ungleichmäßiger Wirkstoffübertragung herrührende Flecken auf.

### Beispiele

Die Beispiele beschreiben die Herstellung und Wirkungsweise einiger für einen Haushaltswäschetrockner vorgesehener erfindungsgemäßer Mittel.

### Beispiel 1

Ein Polypropylenfaser-Vlies der Größe 20,5 cm x 32 cm mit einem Flächengewicht von 42 g pro m² und einer Adsorptionskapazität von 2,6 wurde in eine Schmelze aus handelsüblichem, pastenförmigem Ditalgalkyldimethylammoniumchlorid, dem geringe Mengen Duftstoffe mit der Duftnote « blumig/frisch zugesetzt waren, getaucht. Nach dem Abkühlen und Trocknen hatte das Vlies 9,9 g Wirk- und Duftstoff aufgenommen. Das fertige Produkt wog 12,7 g.

Dies imprägnierte Vlies wurde zu einem Posten feuchter Wäsche, die zuvor mit einem handelsüblichen Vollwaschmittel in einer automatischen Waschmaschine (Hauptwaschgang, 60 °C Waschtemperatur) gewaschen worden war, in einen handelsüblichen feuchtigkeitsgesteuerten Wäschetrockner gegeben und mit dem Program « extra trocken getrocknet und anschließend der Duft, die Weichheit und eventuell aufgetretene Fleckenbildung geprüft. Die Prüfung erfolgte sensorisch. Hierbei zeigte sich eine markante Verbesserung des Griffs und ein angenehmer, frischer Duft der Wäsche, die keinerlei Fleckenbildung aufwies.

Bestimmung der Adsorptionskapazität :

Die Adsorptionskapazität des Substrats dieses Beispiels sowie der anderen Beispiele wurde nach der folgenden Methode bestimmt :

Ein quadratisches Stück des Substrats mit einer Kantenlänge von 10 cm wurde auf eine flache Glasschale gelegt und zusammen mit dieser Glasschale gewogen. Das so ermittelte Gewicht des Substrats ist das Trockengewicht. Dieses Substratstück wurde 30 Sekunden lang in Wasser von 25 °C getaucht und anschließend mit einer Pinzette an einer Ecke aus dem Wasser gezogen, woraufhin man das Substratstück 15 Sekunden lang abtropfen ließ. Unmittelbar nach Ablauf der 15 Sekunden wurde das Substratstück wieder auf die flache Glasschale gelegt und mit dieser zusammen gewogen. Das Gewicht des mit Wasser benetzten Substrats ist das Nassgewicht. Die Adsorptionskapazität des Substrats wurde aus dem Nassgewicht und dem Trockengewicht nacht folgender Formel berechnet :

Das Trockengewicht eines 10 cm x 10 cm großen Stückes Polypropylenfaser-Vlies betrug 0,42 g, das Naßgewicht 1,512 g. Hieraus errechnet sich eine

### Beispiel 2

In gleicher Weise wie im Beispiel 1 beschrieben, wurde ein 14 cm x 25 cm großes Vlies aus Polyester- Fasern mit einem Flächengewicht von 50 g pro m² und einer Adsorptionskapazität von 3,7 mit einem Gemisch aus gleichen Teilen handelsüblicher Textilweichmacher-Pasten von Ditalgalkyldimethylammoniumchlorid und 1-Methyl-1-stearylamidoethyl-2-stearyl-imidazolinium-methosulfat, dem Duftstoff zugesetzt war, imprägniert. Das Vliesstück hatte 7,3 g Wirk- und Duftstoffe aufgenommen. Bei der Verwendung wie im Beispiel 1 wurden Duft, Weichheit und Fleckenfreiheit wie im Beispiel 1 beurteilt.

### Beispiel 3

In gleicher Weise -wie zuvor wurde ein Vlies aus Polyester- und Viskose-Fasern mit einem Flächengewicht von 35 g pro m² und einer Adsorptionskapazität von cirka 3,7 mit einer Schmelze aus Ditalgalkyldimethylammoniumchlorid-Pulver und einem Addukt von 9,5 Mol Ethylenoxid an Nonylphenol im Verhältnis 2,7 : 1 und Duftstoff imprägniert. Das Vlies hatte 4,5 g Wirk- und Duftstoffe aufgenommen und wog 6,8 g. Damit behandelte Wäsche wies die zuvor schon beschriebenen vorteilhaften Eigenschaften auf.

### Beispiel 4

Das Polyesterfaser-Vlies von Beispiel 2 wurde auf einem Labor-Foulard mit einem 1 : 1-Gemisch aus Ditalgalkyldimethylammoniumchlorid-Paste und einer Paste einer Polyalkylamid-Imidazoliniumverbindung, dem Duftstoff untergemischt war, aus der Schmelze imprägniert. Das Vlies nahm 6,7 g Wirk- und Duftstoffe auf und wog 10,1 g. Auch hiermit wurden gute Ergebnisse erzielt.

### Beispiel 5

Ein Viskosefaser-Vlies mit einem Flächengewicht von 55 g pro m² und einer Adsorptionskapazität von circa 3,5 wurde auf einem Labor-Foulard mit einer Schmelze aus einem 1:1-gemisch von Ditalgalkyldimethylammoniummethosulfat-Paste und einem Polyglykolether mit einem Molekulargewicht von circa 400, dem Duftstoff beigemischt wurde, imprägniert. Das Vlies wog 3,3 g und hatte zirca 5 g Wirk-und Duftstoff aufgenommen. Hiermit behandelte Wäsche wies ähnliche Eigenschaften auf, wie sie in den vorhergehenden Beispielen beschrieben wurden.

### Beispiel 6

Ein Viskosefaser-Vlies mit einem Flächengewicht von circa 50 g pro m² und einer Adsorptionskapazität von circa 3,5 wurde aus der Schmelze mit einem 1 : 1-Gemisch aus Ditalgalkyldimethylammoniumchlorid-Paste und einem Kondensationsprodukt aus 1 Mol gehärtetem Talg mit 1 Mol Hydroxyethylethylendiamin überzogen. Das Vlies mit einer Größe von circa 20,5 cm x 31,5 cm wog 3,3 g und nahm 6,2 g Wirkstoffe auf. Hiermit behandelte Wäsche wies nach dem Trocknen einen fülligen weichen Griff und gute antielektrostatische Eigenschaften auf. Eine Fleckenbildung wurde nicht beobachtet.

### Beispiel 7

Ein Polyesterfaser-Vlies wie in Beispiel 2 der Größe 20 cm x 16 cm wurde mit einer Duftstoffe enthaltenden Schmelze aus einer handelsüblichen Paste von 1-Methyl-1-stearyl-amidoethyl-2-stearyl- imidazolinium-methosulfat und einem Addukt von 9,5 Mol Ethylenoxid an Nonylphenol im Verhältnis 12:1 überzogen. Der Überzug aus Textilweichmacher, Dispergator und Duftstoffen wog 3,0 g. Auch dieses Mittel vermittelte bei Anwendung im Wäschetrockner der Wäsche Weichheit und einen angenehmen Duft.

### Beispiel 8

Das gleiche Polyesterfaser Vlies wie in Beispiel 2 mit einer Größe von 25 cm x 14 cm wurde mit 4,4 g einer duftstoffhaitigen Schmelze aus handelsüblichem Ditalgalkyldimethylammoniumchlorid-Pulver und einem Anlagerungsprodukt von 9,5 Mol Ethylenoxid an Nonylphenol imprägniert. Das Vlies hatte 3,7 g Wirkstoffe und Duftstoffe aufgenommen; es führte zu ähnlichen Ergebnissen wie in den vorangegangenen Beispielen beschrieben.

### Beispiel 9

Ein 20 cm x 32 cm großes Polyesterfaser-Vlies wurde mit einem aufgeschmolzenen Gemisch aus 12 Teilen einer Ditalgalkyldimethylammoniumchlorid-Paste und 1 Teil Cetylalkohol + 12 Mol Ethylenoxid sowie geringen Mengen Duftstoff überzogen. Das Vlies hatte 6,2 g Wirk- und Duftstoff aufgenommen und vermittelte damit behandelter Wäsche ausgezeichnete Weichheit und einen markanten Duft.

## Patentansprüche

1. Mittel zum Nachbehandeln gewaschener Wäsche in einem Wäschetrockner, bestehend aus einem mit Wirkstoffen zur Wäschebehandlung beladenen flexiblen, textilen Flächengebilde, das eine gewebe-, vlies- oder schaumstoffartige Struktur aus Polyester, Polyamid, Polyolefin, Polyacrylnitril, Polyurethan oder Viskose und deren Mischungen untereinander, aufweist und mit einem Überzug aus einem weich-und antistatisch machenden Wirkstoff oder Wirkstoffgemisch aus quartären, von Ammoniak oder Imidazolin abgeleiteten Ammoniumverbindungen, die bis zu 80 Gew.-% durch Kondensationsprodukte aus einem Fettsäuretriglycerid und Hydroxyalkylpolyamin ersetzt sein können, versehen ist, dadurch gekennzeichnet, daß das flexible, textile Flächengebilde eine Adsorptionskapazität von 1,0 bis 4,5 hat.

2. Mittel nach dem Anspruch 1, dadurch gekennzeichnet, daß die textilen Flächengebilde ein Flächengewicht von 10 bis 100 g pro m² und eine Fläche von 0,01 bis 0,2 m² aufweisen.

3. Mittel nach den Ansprüchen 1 und 2, dadurch gekennzeichnet, daß das textile Flächengebilde aus einem Vliesstoff, dessen Fasern mit einem Bindemittel und/oder durch Schmelzfasern gebunden sind, besteht.

4. Mittel nach den Ansprüchen 1 bis 3, dadurch gekennzeichnet, daß der Vliesstoff aus bindemittel-und/oder schmelzfasergebundenen thermoplastischen Fasern aus der Gruppe der Polyolefin-, Polyester-, Polyamid- und Polyacrylnitril-Fasern besteht.

5. Mittel nach den Ansprüchen 1 bis 4, dadurch gekennzeichnet, daß der Vliesstoff aus bindemittelgebundenen thermoplastischen Fasern besteht.

6. Mittel nach den Ansprüchen 1 bis 5, dadurch gekennzeichnet, daß der Vliesstoff aus bindemittelgebundenen Polyester-Fasern besteht.

7. Mittel nach den Ansprüchen 1 bis 3, dadurch gekennzeichnet, daß der Vliesstoff aus bindemittel-und/oder schmelzfasergebundenen Viskosefasern und/oder thermoplastischen Fasern besteht.

8. Mittel nach Anspruch 7, dadurch gekennzeichnet, daß der Vliesstoff aus bindemittelgebundenen thermoplastischen Fasern und Viskosefasern besteht.

9. Mittel nach Anspruch 7, dadurch gekennzeichnet, daß der Vliesstoff aus bindemittelgebundenen Viskosefasern besteht.

10. Mittel nach den Ansprüchen 1 bis 9, dadurch gekennzeichnet, daß der weich- und antistatischmachende Wirkstoffüberzug aus quartären Ammoniumverbindungen, die sich von Ammoniak ableiten, vorzugsweise aus einem Ditalgalkyldimethylammonium-Salz, insbesondere dem Methosulfat oder dem Chlorid, besteht.

. 11. Mittel nach den Ansprüchen 1 bis 9, dadurch gekennzeichnet, daß der Wirkstoffüberzug aus einer quartären Ammoniumverbindung und einem Kondensationsprodukt aus 1 Mol Fettsäuretriglycerid, insbesondere gehärtetem Talg, mit 1 Mol eines Hydroxyalkylpolyamins, insbesondere hydroxyethylethylendiamin, besteht, wobei das Gewichtsverhältnis von quartären Ammoniumverbindungen zu den Fettsäure-Kondensationsprodukten zwischen 4 : 1 und 1 : 4 liegt.

12. Mittel nach den Ansprüchen 1 bis 11, dadurch gekennzeichnet, daß nichtionische Dispergiermittel vom Typ der ethoxylierten langkettigen Alkohole und/oder Alkylphenole in einem Mengenanteil von circa 5 bis circa 60 Gew.-% im Wirkstoffüberzug vorhanden sind.

## Claims

1. Compositions for the aftertreatment of washed laundry in a dryer, consisting of a flexible sheet-form textile in the form of a fabric-, nonwoven- or foam-like structure of polyester, polyamide, polyolefin, polyacrylonitrile, polyurethane or viscose and mixtures thereof which is charged with laundry-treatment preparations and which is provided with a coating of a softening and antistatic agent, or mixture, of quaternary ammonium compounds which are derived from ammonia or imidazoline and of which up to 80 % by weight may be replaced by condensates of a fatty acid triglyceride and hydroxyalkyl polyamine, characterized in that the flexible sheet-form textile has an adsorption capacity of 1.0 to 4.5.

2. Compositions as claimed in claim 1, characterized in that the sheet-form textile has a weight per unit area of 10 to 100 g/m² and a surface area of 0.01 to 0.2 m².

3. Compositions as claimed in claims 1 and 2, characterized in that the sheet-form textile consists of a nonwoven of which the fibers are bonded by a cement and/or by thermoplastic fibers.

4. Compositions as claimed in claims 1 to 3, characterized in that the nonwoven consists of cement- and/or thermoplastic-fiber-bonded thermoplastic fibers from the group of polyolefin, polyester, polyamide and polyacrylonitrile fibers.

5. Compositions as claimed in claims 1 to 4, characterized in that the nonwomen consists of cement- bonded thermoplastic fibers.

6. Compositions as claimed in claims 1 to 5, characterized in that the nonwoven consists of cement- bonded polyester fibers.

7. Compositions as claimed in claims 1 to 3, characterized in that the nonwoven consists of cement and/or thermoplastic-fiber-bonded viscose fibers and/or thermoplastic fibers.

8. Compositions as claimed in claim 7, characterized in that the nonwoven consists of cement- bonded thermoplastic fibers or viscose fibers.

9. Compositions as claimed in claim 7, characterized in that the nonwoven consists of cement- bonded viscose fibers.

10. Compositions as claimed in claims 1 to 9, characterized in that the softening and antistatic coating consists of quaternary ammonium compounds derived from ammonia and preferably from a ditallowalkyl dimethyl ammonium salt, more particularly the methosulfate or the chloride.

11. Compositions as claimed in claims 1 to 9, characterized in that the active-substance coating consists of a quaternary ammonium compound and a condensate of 1 mol fatty acid triglyceride, particularly hydrogenated tallow, with 1 mol of a hydroxyalkyl polyamine, more especially hydroxyethyl ethylenediamine, the ratio by weight of quaternary ammonium compounds to the fatty acid condensates being from 4 : 1 to 1 : 4.

12. Compositions as claimed in claims 1 to 11, characterized in that nonionic dispersants of the ethoxylated long-chain alcohol and/or alkyl phenol type are present in the active-substance coating in a quantity of from about 5 to about 60 % by weight.

## Revendications

1. Produit pour le post-traitement de linge lavé, dans un sèche-linge, constitué d'un produit textile à surface plane, souple, chargé de substances actives pour le traitement de linge, qui présente une structure de tissu, de non-tissé ou de type mousse, à base de polyester, polyamide, polyoléfine, polyacrylonitrile, polyuréthanne ou viscose, ou de mélanges de ceux-ci, et qui est muni d'un revêtement à base d'une substance active ou d'un mélange de substances actives assouplissante(s) et à effet antistatique, constituée(s) de composés d'ammonium quaternaire dérivés de l'ammoniac ou de l'imidazoline, qui peuvent être remplacés à raison de jusqu'à 80 % en poids par des produits de condensation obtenus à partir d'un triglycéride d'acide gras et d'une hydroxyalkylpolyamine, caractérisé en ce que le produit textile à surface plane, souple, a une capacité d'adsorption de 1,0 à 4,5.

2. Produit selon la revendication 1, caractérisé en ce que les produits textiles à surface plane présentent un poids par unité de surface allant de 10 à 100 g/m² et une superficie de 0,01 à 0,2 m².

3. Produit selon la revendication 1 ou 2, caractérisé en ce que le produit textile à surface plane est constitué d'un matériau non tissé dont les fibres sont liées par un liant et/ou par des fibres fondues.

4. Produit selon l'une quelconque des revendications 1 à 3, caractérisé en ce que le matériau non tissé est constitué de fibres thermoplastiques choisies parmi des fibres polyoléfine, polyester, polyamide et polyacrylonitrile, liées par un liant et/ou par des fibres fondues.

5. Produit selon l'une quelconque des revendications 1 à 4, caractérisé en ce que le matériau non tissé est constitué de fibres thermoplastiques liées par un liant. '

6. Produit selon l'une quelconque des revendications 1 à 5, caractérisé en ce que le matériau non tissé est constitué de fibres polyester liées par un liant.

7. Produit selon l'une quelconque des revendications 1 à 3, caractérisé en ce que le matériau non tissé est constitué de fibres de viscose et/ou de fibres thermoplastiques liées par un liant et/ou par des fibres fondues.

8. Produit selon la revendication 7, caractérisé en ce que le matériau non tissé est constitué de fibres de viscose et de fibres thermoplastiques liées par un liant.

9. Produit selon la revendication 7, caractérisé en ce que le matériau non tissé est constitué de fibres de viscose liées par un liant.

10. Produit selon l'une quelconque des revendications 1 à 9, caractérisé en ce que le revêtement de substance(s) active(s) assouplissante(s) et à effet antistatique est à base de composés d'ammonium quaternaire qui dérivent de l'ammoniac, de préférence d'un sel, et en particulier du méthosulfate ou du chlorure, de dialkyl (de suif)-diméthylammonium.

11. Produit selon l'une quelconque des revendications 1 à 9, caractérisé en ce que le revêtement de substance(s) active(s) est à base d'un composé d'ammonium quaternaire et d'un produit de condensation obtenu à partir de 1 mole d'un triglycéride d'acide gras, en particulier de suif solidifié, et de 1 mole d'une hydroxyalkylpolyamine, en particulier d'hydroxyéthyléthylènediamine, le rapport pondéral des composés d'ammonium quaternaire aux produits de condensation d'acides gras étant compris entre 4 : 1 et 1 : 4.

12. Produit selon l'une quelconque des revendications 1 à 11, caractérisé en ce que des dispersants non ioniques du type des alkylphénols et/ou alcools à longues chaînes oxyéthylées sont présents en une proportion d'environ 5 à environ 60 % en poids dans le revêtement de substances actives.
